# EUROPÄISCHE PATENTSCHRIFT

(11) **EP 1 199 403 B1**
(45) Veröffentlichungstag und Bekanntmachung des Hinweises auf die Patenterteilung: **24.05.2006**
(21) Anmeldenummer: 01123705.4
(22) Anmeldetag: 04.10.2001
(51) Int. Cl.: D21F 1/02

(54) **Lamelle eines Stoffauflaufs einer Papier-, Karton- oder Tissuemaschine**
Headbox trailing element in a paper-, board-, or tissue machine
Lame de séparation pour la caisse de tête d'une machine à papier, carton ou tissue

(30) Priorität: 18.10.2000 DE 10051802
(43) Veröffentlichungstag der Anmeldung: 24.04.2002
(73) Patentinhaber: Voith Paper Patent GmbH, 89522 Heidenheim (DE)
(72) Erfinder: Ruf, Wolfgang, 89542 Herbrechtingen (DE); Loser, Hans, 89129 Langenau (DE)

(56) Entgegenhaltungen:
- EP-A- 0 147 350
- EP-A- 0 681 057
- WO-A-98/51856
- DE-A- 4 329 810

## Beschreibung

Die Erfindung betrifft eine Lamelle eines Stoffauflaufs einer Papier-, Karton- oder Tissuemaschine.

Eine derartige Lamelle eines Stoffauflaufs in Form eines Mehrschichten-Stoffauflaufs ist aus der europäischen Patentanmeldung EP 0 681 057 A2 der Anmelderin bekannt. In der Düse des offenbarten Stoffauflaufs befindet sich mindestens eine Lamelle, die zwei benachbarte Suspensionsströme bis in den Bereich eines Austrittsspalts voneinander getrennt hält. Die Lamelle ist aus einem Kunststoff, dessen E-Modul in bevorzugter Weise kleiner 80.000 N/mm² ist, gebildet.

Gemäß dem bekannten Stand der Technik ist dieser Kunststoff ein Polycarbonat (PC), welches aufgrund seiner besonderen Eigenschaften eine unaufhaltsame Karriere als Werkstoff für viele moderne und technisch anspruchsvolle Anwendungen gemacht hat. So wurde zum Beispiel das high-tech Polycarbonat der Bayer AG unter dem Markennamen Makralon® und das von General Electric unter dem Markennamen Lexan® weltbekannt.

Das Polycarbonat wird bei kostengünstigen Lamellen für Anwendungen, bei denen der Einsatz von teuren Lamellen aus wirtschaftlichen Gründen nicht möglich oder sinnvoll ist, wie zum Beispiel von Einschicht-Stoffaufläufen, bei denen die Lamellen innerhalb der Düse enden, eingesetzt.
Nachteilhaft bei der Verwendung von Polycarbonat als Werkstoff für Lamellen ist, dass die Verbindung zwischen der Lamelle und dem Stoffauflauf (Turbulenzerzeuger) aufgrund der geringen Festigkeit von Polycarbonat größer als teilweise gewünscht ausgeführt werden muss. Zudem weist das Polycarbonat noch mechanische, chemische, thermische und verarbeitende Nachteile auf.

Bessere, jedoch auch teurere Werkstoffe für Lamellen stellen die Kohlefaser-Verbundwerkstoffe her, mittels denen Lamellen aus mehreren Teilen hergestellt werden. Die Kohlefaser-Verbundwerkstoffe eignen sich besonders bei Verwendungsfällen mit sehr hohen Anforderungen an Formstabilität und Konstanz des Strahldickenquerprofils, insbesondere bei Mehrschichten-Stoffaufläufen.

Allen bisher bekannten und verwendeten Werkstoffe für Lamellen zum Einsatz in Stoffaufläufen zur Herstellung einer aus mindestens einer Faserstoffsuspension gebildeten Faserstoffbahn, insbesondere einer Papier- oder Kartonbahn, ist gemeinsam, dass sie die Lamellen empfindlich gegen mechanische Krafteinflüsse, wie zum Beispiel beim Handling, machen. Weiterhin weisen sie geringe Widerstandsfähigkeiten gegenüber hohen Temperaturen und Laugeneinwirkung beim Reinigen des Stoffauflaufs mittels "Auskochen" ("Boil Out") auf. Überdies verringern sich durch die genannten Eigenschaften der angeführten Werkstoffe noch die Standzeiten der Lamellen.

Es ist also Aufgabe der Erfindung, einen Stoffauflauf der eingangs genannten Art derart zu verbessern, dass dessen Lamelle sowohl eine bessere Kosten-Nutzen-Relation für alle möglichen Anwendungsfälle aufweist als auch den verschiedenen Betriebsbedingungen länger standhält.

Diese Aufgabe wird durch die kennzeichnenden Merkmale des Anspruchs 1 gelöst.

Hochleistungspolymere zählen zu den thermoplastischen Kunststoffen, kurz Thermoplaste genannt, und zeichnen sich unter anderem durch eine sehr hohe maximale Gebrauchstemperatur nach UL 746 B (US-Prüfvorschriften der Underwright Laboratories) beziehungsweise IEC 216, die im Bereich von 160 °C bis 260 °C liegt, also eine sehr gute Wärmebeständigkeit, eine gute bis sehr gute Laugenbeständigkeit und erhöhte Festigkeitswerte aus.

Aufgrund dieser exemplarisch angeführten Eigenschaften (mechanisch, thermisch und chemisch) eignen sich Hochleistungspolymere in geradezu optimaler Weise für den Einsatz als Werkstoff für Lamellen. Sie weisen eine erhöhte Kosten-Nutzen-Relation auf und halten auch erschwerten Betriebsbedingungen länger stand.

Damit die mechanischen Eigenschaften der Lamelle erhöht und deren Empfindlichkeit gegen mechanische Krafteinflüsse erniedrigt werden, weist das Hochleistungspolymer eine Zugfestigkeit Rₘ (DIN 53455) im Bereich von 50 N/mm² bis 150 N/mm², vorzugsweise von 70 N/mm² bis 110 N/mm², und eine Bruchdehnung A₅ (DIN 53455) im Bereich von 20 % bis 80 %, vorzugsweise von 30 % bis 60 %, auf. Überdies weist das Hochleistungspolymer einen Elastizitätsmodul E (DIN 53457, ISO 527-2) im Bereich von 500 N/mm² bis 10.000 N/mm², vorzugsweise von 1.000 N/mm² bis 5.000 N/mm², auf.

Die Verbindung zwischen der Lamelle und dem Turbulenzerzeuger kann kleiner ausgeführt werden, wenn das Hochleistungspolymer eine Kerbschlagzähigkeit (ISO 179) von 40 kJ/m² bis 100 kJ/m², vorzugsweise von 45 kJ/m² bis 90 kJ/m², aufweist.

Das Verhalten der Lamelle gegen Feuchtigkeit und Wasser (Hydrolysebeständigkeit) wird entscheidend verbessert, wenn das Hochleistungspolymer eine Feuchtigkeitsaufnahme FA (ISO 62) im Bereich von 0,05 % bis 2 %, vorzugsweise von 0,2 % bis 1,2 %, aufweist.

Um ein effizientes und kostengünstiges Reinigen der Lamelle zu ermöglichen, weist das Hochleistungspolymer eine Wärmebeständigkeit WB (DIN 53461) im Bereich von 120 °C bis 230 °C, vorzugsweise von 170 °C bis 220 °C, und eine gute bis sehr gute Laugenbeständigkeit auf. Mit diesen Werten ist die Anwendung der Reinigung durch "Auskochen" des Stoffauflaufs, dass heisst das Vorhandensein von Temperaturen im Bereich von 100 °C bei gleichzeitiger Anwendung von 20 %iger Natronlauge (NaOH) möglich.

Um die Maßhaltigkeit der Lamelle auch während des Betriebs sicherzustellen, weist das Hochleistungspolymer eine geringe Quellung Q, insbesondere eine geringe lineare Quellung Q_{L}, im vorzugsweisen Bereich von 0,02 % bis 0,1 % auf.

Aus der Gruppe der Hochleistungspolymere, die die vorgenannten Anforderungen beim Betrieb und während der Reinigung eines Stoffauflaufs in vorzüglicher Weise erfüllen, empfehlen sich das Polyphenylsulfon (PPSU), das Polyethersulfon (PES) und das Polyetherimid (PEI), welche Hochleistungspolymere erst in jüngster Vergangenheit entwickelt wurden.

Je nach Anwendungsfall kann die bis in den Bereich des Düsenendes gehende Lamelle in ihrem strukturlosen Endbereich - in Strömungsrichtung gesehen - ein stumpfes Lamellenende mit einer Höhe von kleiner 0,4 mm, vorzugsweise von kleiner 0,3 mm, oder in ihrem strukturierten Endbereich - in Strömungsrichtung gesehen - ein stumpfes Lamellenende mit einer Höhe von größer 0,5 mm aufweisen. Der strukturierte Endbereich kann in weiterer Gestaltung die Struktur von Nuten mit rechteckiger und/oder keilförmiger und/oder parabelförmiger und/oder runder Form mit konstanter und/oder unterschiedlicher Tiefe aufweisen.

In vorteilhafter Ausgestaltung ist die Lamelle in homogenem Aufbau vollständig aus einem Hochleistungspolymer gebildet, in alternativer Ausgestaltung ist lediglich das Lamellenende aus mindestens einem Hochleistungspolymer gebildet. Diese beiden Ausgestaltungen stellen also sicher, dass zumindest der kritische Bereich einer Lamelle, nämlich das Lamellenende in der bevorzugten Ausführung einer Lamellenspitze, die günstigen Eigenschaften eines Hochleistungspolymers aufweisen.

Die erfindungsgemäße Lamelle kann weiterhin in einem Stoffauflauf mit sektionierter Stoffdichteregelung (Verdünnungswasser-Technologie) ausgebildet sein. Bei dieser Ausgestaltung des Stoffauflaufs wird die Möglichkeit geschaffen, den Durchsatz, die Stoffdichte und somit das Flächengewicht und die Faserorientierung sektional regeln zu können, und dies bei Vorhandensein optimaler Lamellen.

Um den heutigen und zukünftigen Produktionsanforderungen hinsichtlich Produktionsmenge und dergleichen Rechnung zu tragen, kann die Lamelle in einem Stoffauflauf für eine Strahlgeschwindigkeit von größer 1.500 m/min, vorzugsweise von größer 1.800 m/min, ausgelegt ist, eingebaut sein.

Die Lamelle kann auch in einem als Mehrschichten-Stoffauflauf ausgebildeten Stoffauflauf eingebaut sein, wobei die Lamelle, die im wesentlichen die vorgenannten Eigenschaften aufweist, als Trennlamelle des Mehrschichten-Stoffauflaufs ausgebildet ist.

Weitere Merkmale und Vorteile der Erfindung ergeben sich aus den Unteransprüchen und der nachfolgenden Beschreibung bevorzugter Ausführungsbeispiele unter Bezugnahme auf die Zeichnung.

Es zeigen
- Figur 1:: einen schematischen Längsschnitt eines Stoffauflaufs mit zwei erfindungsgemäßen Lamellen;
- Figur 2:: eine schematische Raumansicht eines Mehrschichten-Stoffauflaufs mit einer erfindungsgemäßen Lamelle;
- Figur 3a:: einen schematischen Längsschnitt eines Endbereichs einer erfindungsgemäßen Lamelle; und
- Figur 3b:: schematische Draufsichten auf strukturierte Endbereiche von erfindungsgemäßen Lamellen.

Die Figur 1 zeigt im schematischen Längsschnitt einen Stoffauflauf 1. Dieser Stoffauflauf 1 umfasst eine Zuführvorrichtung 2 für die Faserstoffsuspension 3 in den Stoffauflauf 1. Die Zuführvorrichtung 2 ist als Querverteilrohr 4 ausgebildet; sie kann in weiterer Ausführung jedoch auch einen Zentralverteiler mit Zuführschläuchen umfassen. Der Stoffauflauf 1 besteht weiterhin aus einer maschinenbreiten Vorrichtung zur Erzeugung von Mikroturbulenzen ("Turbulenzerzeuger") 5, der eine maschinenbreite Vorkammer 6 in Strömungsrichtung S (Pfeil) der Faserstoffsuspension 3 vorgeordnet ist. Der Turbulenzerzeuger 5 besteht gemäß dem Stand der Technik aus einer Vielzahl von in Zeilen und in Spalten nebeneinander und übereinander liegenden Turbulenzrohren 5.2 unterschiedlichster Gestalt. Dem Turbulenzerzeuger 5 ist in Strömungsrichtung S (Pfeil) der Faserstoffsuspension 3 eine maschinenbreite Auslaufdüse 7 zum Verteilen der Faserstoffsuspension 3 zwischen zwei Siebe (Untersieb 8.1, Obersieb 8.2) eines nicht näher dargestellten Doppelsiebformers (Gapformer) 9 nachgeordnet; in weiterer Ausführung kann die Faserstoffsuspension 3 jedoch auch nur auf ein Sieb eines Langsieb- oder Hybridformers verteilt werden. In der Auslaufdüse 7 des Stoffauflaufs 1 sind zwei maschinenbreite Lamellen 10.1, 10.2 angebracht.

Erfindungsgemäß sind die beiden Lamellen 10.1, 10.2 aus mindestens einem Hochleistungspolymer 11, das eine hohe Festigkeit, eine hohe Wärmebeständigkeit und eine gute bis sehr gute Laugen- und/oder Säurebeständigkeit aufweist, gebildet.

Das Hochleistungspolymer 11 weist eine Zugfestigkeit Rₘ (DIN 53455) im Bereich von 50 N/mm² bis 150 N/mm², vorzugsweise von 70 N/mm² bis 110 N/mm², und eine Bruchdehnung A₅ (DIN 53455) im Bereich von 20 % bis 80 %, vorzugsweise von 30 % bis 60 %, auf. Überdies weist das Hochleistungspolymer 11 einen Elastizitätsmodul E (DIN 53457, ISO 527-2) im Bereich von 500 N/mm² bis 10.000 N/mm², vorzugsweise von 1.000 N/mm² bis 5.000 N/mm², auf.

Das Hochleistungspolymer 11 weist weiterhin eine Kerbschlagzähigkeit (ISO 179) von 40 kJ/m² bis 100 kJ/m², vorzugsweise von 45 kJ/m² bis 90 kJ/m², auf, damit die Verbindung zwischen den Lamelle 10.1, 10.2 und dem Turbulenzerzeuger 5 kleiner ausgeführt werden kann.

Damit das Verhalten der beiden Lamellen 10.1, 10.2 gegen Feuchtigkeit und Wasser (Hydrolysebeständigkeit) entscheidend verbessert wird, weist das Hochleistungspolymer 11 eine Feuchtigkeitsaufnahme FA (ISO 62) im Bereich von 0,05 % bis 2 %, vorzugsweise von 0,2 % bis 1,2 %, auf.

Unter reinigungstechnischen Gesichtspunkten weist das Hochleistungspolymer 11 der beiden Lamellen 10.1, 10.2 eine Wärmebeständigkeit WB (DIN 53461) im Bereich von 120 °C bis 230 °C, vorzugsweise von 170 °C bis 220 °C, und eine gute bis sehr gute Laugenbeständigkeit auf, da mit diesen Werten die Anwendung der Reinigung durch "Auskochen" des Stoffauflaufs 1, dass heisst das Vorhandensein von Temperaturen im Bereich von 100 °C bei gleichzeitiger Anwendung von 20 %iger Natronlauge (NaOH) ermöglicht wird.

Damit die Maßhaltigkeit der Lamellen 10.1, 10.2 auch während des Betriebs sichergestellt ist, weist das Hochleistungspolymer 11 eine geringe Quellung Q, insbesondere eine geringe lineare Quellung Q_{L}, im vorzugsweisen Bereich von 0,02 % bis 0,1 % auf.

Aus der Gruppe der Hochleistungspolymere 11, welche die an sie gestellten Anforderungen beim Betrieb und während der Reinigung eines Stoffauflaufs in vorzüglicher Weise erfüllen, empfehlen sich das Polyphenylsulfon (PPSU), das Polyethersulfon (PES), das Polyetherimid (PEI) und das Polysulfon (PSU).

Vorteilhafterweise sind die beiden Lamellen 10.1, 10.2 in homogenem Aufbau aus je einem Hochleistungspolymer, wobei in selbstverständlicher Weise verschiedene Hochleistungspolymere ihre Anwendung finden können, gebildet.

In Figur 1 ist weiterhin erkennbar, dass die Lamelle 10.1, welche ein stumpfes Lamellenende aufweist, gelenkig und die Lamelle 10.2, welche ein spitzes Lamellenende aufweist, starr an ihren entgegen der Strömungsrichtung S (Pfeil) der Faserstoffsuspension 3 gerichteten Enden 12.1, 12.2 am Turbulenzerzeuger 5 gelagert sind; sie können in weiterer Ausführung jedoch auch im Turbulenzerzeuger 5, dass heisst zwischen je zwei Zeilen der Turbulenzrohre 5.2, gelagert sein.

Um den heutigen und zukünftigen Produktionsanforderungen hinsichtlich Produktionsmenge und dergleichen Rechnung zu tragen, sind die Lamellen 10.1, 10.2 des Stoffauflaufs 1 unter hydraulischen und strömungstechnischen Gesichtspunkten für eine Strahlgeschwindigkeit vₛ (Pfeil) von größer 1.500 m/min, vorzugsweise von größer 1.800 m/min, ausgelegt.

Der in Figur 2 in schematischer Raumansicht dargestellte Stoffauflauf ist als Mehrschichten-Stoffauflauf 1.1 ausgebildet, der nur schematisch dargestellte Zuführvorrichtungen 2, 2.1, 2.2 zum Zuführen von verschiedenen Faserstoffsuspensionen 3, 3.1, 3.2 aufweist. Die Auslaufdüse 7 ist in bekannter Weise durch zwei maschinenbreite Stromführungswände 13.1, 13.2 begrenzt. Diese sind über je einen bekannten Turbulenzerzeuger 5, 5.1 mit einer mittleren stationären Trennwand 14 verbunden. Am auslaufseitigen Ende der Trennwand 14 ist wiederum mittels eines Gelenks 15 eine Trennlamelle 16 schwenkbar befestigt. Abweichend hiervon kann die Trennlamelle 16 auch starr an der Trennwand 14 befestigt sein.

Erfindungsgemäß ist der Mehrschichten-Stoffauflauf 1.1 als Stoffauflauf mit sektionierter Stoffdichteregelung (Verdünnungswasser-Technologie), wie er in der deutschen Offenlegungsschrift DE 40 19 593 A1 der Anmelderin beansprucht wird, ausgebildet. Ein erster Faserstoffsuspensionsstrom mit hoher Konsistenz Q_{H.1} gelangt über ein Querverteilrohr 4 und über eine davon abgezweigte Reihe von sektionalen Zuführleitungen 17...17.n zum Turbulenzerzeuger 5. Abweichend von Figur 2 kann in jeder sektionalen Zuführleitung 17...17.n ein Volumenstromregler vorgesehen sein. Um nunmehr eine sektionierte Stoffdichteregelung realisieren zu können, wird ein zweiter Faserstoffsuspensionsstrom mit niedriger Konsistenz Q_{L}, beispielsweise Siebwasser-I, über ein Querverteilrohr 4.1 und sektionalen Zuführleitungen 18...18.n in die sektionalen Zuführleitungen 17...17.n geführt. Jede der sektionalen Zuführleitungen 18...18.n weist ein Regelventil 19...19.n auf, um damit einen regelbaren sektionalen Faserstoffsuspensionsstrom Q_{L} zu je einer zugeordneten Mischstelle 20...20.n zu führen, wo er mit dem sektionalen Faserstoffsuspensionsstrom Q_{H.1} vermischt wird. Ein dritter Faserstoffsuspensionsstrom mit mittlerer oder hoher Konsistenz Q_{H.2} gelangt über ein Querverteilrohr 4.2 und über eine davon abgezweigte Reihe von sektionalen Zuführleitungen 21...21.n zum Turbulenzerzeuger 5.1. Bei dieser Ausgestaltung des Mehrschichten-Stoffauflaufs 1.1 wird damit die Möglichkeit geschaffen, den Durchsatz, die Stoffdichte und somit das Flächengewicht und die Faserorientierung sektional regeln zu können, und dies bei Vorhandensein einer optimalen Trennlamelle 16.

Selbstverständlich kann auch der in Figur 1 dargestellte Stoffauflauf 1 als Stoffauflauf mit sektionierter Stoffdichteregelung (Verdünnungswasser-Technologie) ausgebildet sein, entsprechend vorgenannten Ausführungen.

Weiterhin ist die Trennlamelle 16 des Mehrschichten-Stoffauflaufs 1.1 aus einem Hochleistungspolymer 11 gebildet, das im wesentlichen die vorgenannten Eigenschaften aufweist.

Ein Vorteil in der Verwendung eines Hochleistungspolymers als Lamellen-Werkstoff ist auch darin zu finden, dass es auch im Falle eines ungewollten Ausfalls der Stoffauflaufpumpe, in dessen Folge sehr hohe Drücke zwischen den Schichten in der Düse herrschen, zu keinem Lamellenbruch aufgrund der guten mechanischen Eigenschaften der Hochleistungspolymere kommt.

Die Figur 3a zeigt einen schematischen Längsschnitt eines Endbereichs 22 einer erfindungsgemäßen Lamelle 10.1.

Erfindungsgemäß kann die bis in den Bereich des Düsenendes gehende Lamelle 10.1 in ihrem strukturlosen Endbereich 22 - in Strömungsrichtung S (Pfeil) gesehen - ein stumpfes Lamellenende 23 mit einer Höhe H von kleiner 0,4 mm, vorzugsweise von kleiner 0,3 mm, aufweisen. Im Endbereich 22 kann die Lamelle 10.1 dabei eine konstante Höhe h oder eine abnehmende Höhe h' aufweisen.

Weiterhin kann erfindungsgemäß die bis in den Bereich des Düsenendes gehende Lamelle 10.1 in ihrem strukturierten Endbereich 22 - in Strömungsrichtung S (Pfeil) gesehen - ein stumpfes Lamellenende 23 mit einer Höhe H von größer 0,5 mm aufweisen. Der strukturierte Endbereich 22 kann in weiterer Gestaltung die Struktur von Nuten 24 mit rechteckiger und/oder keilförmiger und/oder parabelförmiger und/oder runder Form mit konstanter und/oder unterschiedlicher Tiefe T aufweisen.

Weiterhin kann zumindest das Lamellenende 23 aus mindestens einem Hochleistungspolymer 11 gebildet sein (gestrichelte Trennlinie).

Die Figur 3b zeigt drei schematische und beispielhafte Draufsichten gemäß des Ansichtspfeils B der Figur 3a auf strukturierte Endbereiche 22 von erfindungsgemäßen Lamellen 10.1.

Es ist klar ersichtlich, dass die strukturierten Endbereiche 22 der erfindungsgemäßen Lamellen 10.1 eine Vielzahl an Nuten 24 mit rechteckiger (A) und/oder keilförmiger (B) und/oder parabelförmiger (C) und/oder runder Form mit konstanter und/oder unterschiedlicher Tiefe aufweisen können.

Weitere Kombinationen hinsichtlich der Ausgestaltung der strukturierten Endbereiche sind aus der deutschen Offenlegungsschrift DE 43 29 810 A1 der Anmelderin bekannt.

Zusammenfassend ist festzuhalten, dass durch die Erfindung ein Stoffauflauf der eingangs genannten Art geschaffen wird, dessen Lamelle sowohl eine bessere Kosten-Nutzen-Relation für alle möglichen Anwendungsfälle aufweist als auch den verschiedenen Betriebsbedingungen länger standhält.

### Bezugszeichenliste

- 1: Stoffauflauf
- 1.1: Mehrschichten-Stoffauflauf
- 2, 2.1, 2.2: Zuführvorrichtung
- 3, 3.1, 3.2: Faserstoffsuspension
- 4, 4.1, 4.2: Querverteilrohr
- 5, 5.1: Turbulenzerzeuger
- 5.2: Turbulenzrohr
- 6: Vorkammer
- 7: Auslaufdüse
- 8.1: Untersieb
- 8.2: Obersieb
- 9: Doppelsiebformer (Gapformer)
- 10.1, 10.2: Lamelle
- 11: Hochleistungspolymer
- 12.1, 12.2: Ende
- 13.1, 13.2: Maschinenbreite Stromführungswand
- 14: Trennwand
- 15: Gelenk
- 16: Trennlamelle
- 17...17.n: Sektionale Zuführleitung
- 18...18.n: Sektionale Zuführleitung
- 19...19.n: Regelventil
- 20...20.n: Mischstelle
- 21...21.n: Sektionale Zuführleitung
- 22: Endbereich
- 23: Lamellenende
- 24: Nut

- A, B, C: Draufsicht
- B: Ansichtspfeil
- H: Höhe
- h: Höhe (konstant)
- h': Höhe (abnehmend)
- Q_{H.1}: Erster Faserstoffsuspensionsstrom mit hoher Kons.
- Q_{H.2}: Dritter Faserstoffsuspensionsstrom mit mittl./hoh. Kons.
- Q_{L}: Zweiter Faserstoffsuspensionsstrom mit niedriger Kons.
- S: Strömungsrichtung
- T: Tiefe
- v_{S}: Strahlgeschwindigkeit

## Patentansprüche

1. Lamelle (10.1, 10.2) eines Stoffauflaufs (1) einer Papier-, Karton- oder Tissuemaschine,
**dadurch gekennzeichnet,**
**dass** die Lamelle (10.1, 10.2) aus mindestens einem Hochleistungspolymer (11), das eine Zugfestigkeit Rm (DIN 53455) im Bereich von 50 N/mm² bis 150 N/mm² vorzugsweise von 70 N/mm² bis 110 N/mm², eine Wärmebeständigkeit WB (DIN 15 53461) im Bereich von 120 °C bis 230 °C, vorzugsweise von 170 °C bis 220 °C, und eine gute bis sehr gute Laugen- und/oder Säurebeständigkeit aufweist, gebildet ist und
**dass** das Hochleistungspolymer (11) ein Polyphenylsulfon (PPSU), ein Polyethersulfon (PES) oder ein Polyetherimid (PEI) ist.

2. Lamelle (10.1, 10.2) nach Anspruch 1,
**dadurch gekennzeichnet,**
**dass** das Hochleistungspolymer (11) eine Bruchdehnung A₅ (DIN 53455) im Bereich von 20 % bis 80 %, vorzugsweise von 30 % bis 60 %, aufweist.

3. Lamelle (10.1, 10.2) nach Anspruch 1 oder 2,
**dadurch gekennzeichnet,**
**dass** das Hochleistungspolymer (11) einen Elastizitätsmodul E (DIN 53457, ISO 527-2) im Bereich von 500 N/mm² bis 10.000 N/mm², vorzugsweise von 1.000 N/mm² bis 5.000 N/mm², aufweist.

4. Lamelle (10.1, 10.2) nach einem der vorhergehenden Ansprüche,
**dadurch gekennzeichnet,**
**dass** das Hochleistungspolymer (11) eine Kerbschlagzähigkeit (ISO 179) von 40 kJ/m² bis 100 kJ/m², vorzugsweise von 45 kJ/m² bis 90 kJ/m², aufweist.

5. Lamelle (10.1, 10.2) nach einem der vorhergehenden Ansprüche,
**dadurch gekennzeichnet,**
**dass** das Hochleistungspolymer (11) eine Feuchtigkeitsaufnahme FA (ISO 62) im Bereich von 0,05 % bis 2 %, vorzugsweise von 0,2 % bis 1,2 %, aufweist.

6. Lamelle (10.1, 10.2) nach einem der vorhergehenden Ansprüche,
**dadurch gekennzeichnet,**
**dass** das Hochleistungspolymer (11) eine geringe Quellung Q, insbesondere eine geringe lineare Quellung Q_{L}, im Bereich von 0,02 % bis 0,1 % aufweist.

7. Lamelle (10.1, 10.2) nach einem der vorhergehenden Ansprüche,
**dadurch gekennzeichnet,**
**dass** die bis in den Bereich des Düsenendes gehende Lamelle (10.1, 10.2) in ihrem strukturlosen Endbereich (22) - in Strömungsrichtung (S) gesehen - ein stumpfes Lamellenende (23) mit einer Höhe (H) von kleiner 0,4 mm, vorzugsweise von kleiner 0,3 mm, aufweist.

8. Lamelle (10.1, 10.2) nach einem der Ansprüche 1 bis 6,
**dadurch gekennzeichnet,**
**dass** die bis in den Bereich des Düsenendes gehende Lamelle (10.1, 10.2) in ihrem strukturierten Endbereich (22) - in Strömungsrichtung (S) gesehen - ein stumpfes Lamellenende (23) mit einer Höhe (H) von größer 0,5 mm aufweist.

9. Lamelle (10.1, 10.2) nach Anspruch 8,
**dadurch gekennzeichnet,**
**dass** der strukturierte Endbereich (22) die Struktur von Nuten (24) mit rechteckiger und/oder keilförmiger und/oder parabelförmiger und/oder runder Form mit konstanter und/oder unterschiedlicher Tiefe (T) aufweist.

10. Lamelle (10.1, 10.2) nach einem der vorhergehenden Ansprüche,
**dadurch gekennzeichnet,**
**dass** zumindest das Lamellenende (23) aus mindestens einem Hochleistungspolymer (11) gebildet ist.

11. Lamelle (10.1, 10.2) nach einem der Ansprüche 1 bis 9,
**dadurch gekennzeichnet,**
**dass** die Lamelle (10.1, 10.2) in homogenem Aufbau aus einem Hochleistungspolymer (11) gebildet ist.

12. Lamelle (10.1, 10.2) nach einem der vorhergehenden Ansprüche,
**dadurch gekennzeichnet,**
**dass** die Lamelle (10.1, 10.2) in einen Stoffauflauf (1) mit sektionierter Stoffdichteregelung einbaubar ist.

13. Lamelle (10.1, 10.2) nach einem der vorhergehenden Ansprüche,
**dadurch gekennzeichnet,**
**dass** die Lamelle (10.1, 10.2) in einen Stoffauflauf (1) für eine Strahlgeschwindigkeit (vₛ) von größer 1.500 m/min, vorzugsweise von größer 1.800 m/min, ausgelegt ist, einbaubar ist.

14. Lamelle (10.1, 10.2) nach einem der vorhergehenden Ansprüche,
**dadurch gekennzeichnet,**
**dass** dass die Lamelle (10.1, 10.2) in einen als Mehrschichten-Stoffauflauf (1.1) ausgebildeten Stoffauflauf (1) einbaubar ist und **dass** die Lamelle (10.1, 10.2) als Trennlamelle (16) ausgebildet ist.

## Claims

1. Lamella (10.1, 10.2) for a headbox (1) of a paper, board or tissue machine, **characterized in that** the lamella (10.1, 10.2) is formed of at least one high-performance polymer (11) which has a tensile strength Rm (DIN 53455) in the range from 50 N/mm² to 150 N/mm², preferably from 70 N/mm² to 110 N/mm², a heat resistance WB (DIN 15 53461) in the range from 120°C to 230°C, preferably from 170°C to 220°C, and a good to very good alkali and/or acid resistance, and **in that** the high-performance polymer (11) is a polyphenyl sulphone (PPSU), a polyether sulphone (PES) or a polyether imide (PEI).

2. Lamella (10.1, 10.2) according to Claim 1, **characterized in that** the high-performance polymer (11) has an extension at fracture A₅ (DIN 53455) in the range from 20% to 80%, preferably from 30% to 60%.

3. Lamella (10.1, 10.2) according to Claim 1 or 2, **characterized in that** the high-performance polymer (11) has a modulus of elasticity E (DIN 53457, ISO 527-2) in the range from 500 N/mm² to 10 000 N/mm², preferably from 1000 N/mm² to 5000 N/mm².

4. Lamella (10.1, 10.2) according to one of the preceding claims, **characterized in that** the high-performance polymer (11) has a notch impact strength (ISO 179) of 40 kJ/m² to 100 kJ/m², preferably of 45 kJ/m² to 90 kJ/m².

5. Lamella (10.1, 10.2) according to one of the preceding claims, **characterized in that** the high-performance polymer (11) has a moisture absorption FA (ISO 62) in the range from 0.05% to 2%, preferably from 0.2% to 1.2%.

6. Lamella (10.1, 10.2) according to one of the preceding claims, **characterized in that** the high-performance polymer (11) has a low swelling factor Q, in particular a low linear swelling factor Q_{L}, in the range from 0.02% to 0.1%.

7. Lamella (10.1, 10.2) according to one of the preceding claims, **characterized in that**, as viewed in the flow direction (S), the lamella (10.1, 10.2) reaching as far as the region of the end of the nozzle has in its structure-less end region (22) a blunt lamella end (23) with a height (H) of less than 0.4 mm, preferably of less than 0.3 mm.

8. Lamella (10.1, 10.2) according to one of Claims 1 to 6, **characterized in that**, as viewed in the flow direction (S), the lamella (10.1, 10.2) reaching as far as the region of the end of the nozzle has in its structured end region (22) a blunt lamella end (23) with a height (H) of more than 0.5 mm.

9. Lamella (10.1, 10.2) according to Claim 8, **characterized in that** the structured end region (22) has the structure of grooves (24) of rectangular and/or wedge-like and/or parabolic and/or round form with a constant and/or different depth (T).

10. Lamella (10.1, 10.2) according to one of the preceding claims, **characterized in that** at least the end (23) of the lamella is formed of at least one high-performance polymer (11).

11. Lamella (10.1, 10.2) according to one of Claims 1 to 9, **characterized in that** the lamella (10.1, 10.2) is formed of a high-performance polymer (11) in a homogenous structure.

12. Lamella (10.1, 10.2) according to one of the preceding claims, **characterized in that** the lamella (10.1, 10.2) can be installed in a headbox (1) having sectioned consistency control.

13. Lamella (10.1, 10.2) according to one of the preceding claims, **characterized in that** the lamella (10.1, 10.2) is designed to be installed in a headbox (1) for a jet speed (vₛ) of greater than 1500 m/min, preferably of greater than 1800 m/min.

14. Lamella (10.1, 10.2) according to one of the preceding claims, **characterized in that** the lamella (10.1, 10.2) can be installed in a headbox (1) constructed as a multi-layer headbox (1.1), and **in that** the lamella (10.1, 10.2) is constructed as a separating lamella (16).

## Revendications

1. Lamelle (10.1, 10.2) d'une caisse de tête (1) d'une machine à papier, à carton ou à papier tissu, **caractérisée en ce que** la lamelle (10.1, 10.2) est formée d'au moins un polymère hautes performances (11), qui présente une résistance à la traction Rm (norme DIN 53455) dans le domaine de 50 N/mm² à 150 N/mm², de préférence, de 70 N/mm² à 110 N/mm², une résistance à la chaleur WB (norme DIN 15 53461) dans le domaine de 120°C à 230 °C, de préférence, de 170°C à 220°C, et une bonne à très bonne résistance aux bases et/ou aux acides, et **en ce que** le polymère hautes performances (11) est une polyphényl(ène)sulfone (PPSU), une polyéthersulfone (PES) ou un polyétherimide (PEI).

2. Lamelle (10.1, 10.2) selon la revendication 1, **caractérisée en ce que** le polymère hautes performances (11) présente une élongation à la rupture A₅ (norme DIN 53455) dans le domaine de 20% à 80%, de préférence, de 30% à 60%.

3. Lamelle (10.1, 10.2) selon la revendication 1 ou 2, **caractérisée en ce que** le polymère hautes performances (11) présente un module d'élasticité E (norme DIN 53547, norme ISO 527-2) dans le domaine de 500 N/mm² à 10 000 N/mm², de préférence, de 1 000 N/mm² à 5 000 N/mm².

4. Lamelle (10.1, 10.2) selon l'une quelconque des revendications précédentes, **caractérisée en ce que** le polymère hautes performances (11) présente une résilience (norme ISO 179) de 40 kJ/m² à 100 kJ/m², de préférence, de 45 kJ/m² à 90 kJ/m².

5. Lamelle (10.1, 10.2) selon l'une quelconque des revendications précédentes, **caractérisée en ce que** le polymère hautes performances (11) présente une absorption d'humidité FA (norme ISO 62) dans le domaine de 0,05% à 2%, de préférence, de 0,2% à 1,2%.

6. Lamelle (10.1, 10.2) selon l'une quelconque des revendications précédentes, **caractérisée en ce que** le polymère hautes performances (11) présente un gonflement faible Q, en particulier un gonflement linéaire faible Q_{L} dans le domaine de 0,02% à 0,1%.

7. Lamelle (10.1, 10.2) selon l'une quelconque des revendications précédentes, **caractérisée en ce que** la lamelle (10.1, 10.2) allant jusque dans le domaine de l'extrémité de la buse, dans son domaine d'extrémité sans structure (22) - vu dans la direction de l'écoulement (S) - présente une extrémité de lamelle émoussée (23), avec une hauteur (H) inférieure à 0,4 mm, de préférence, inférieure à 0,3 mm.

8. Lamelle (10.1, 10.2) selon l'une quelconque des revendications 1 à 6, **caractérisée en ce que** la lamelle (10.1, 10.2) allant jusque dans le domaine de l'extrémité de la buse, dans son domaine d'extrémité à structure (22) - vu dans la direction de l'écoulement (S) - présente une extrémité de lamelle émoussée (23) avec une hauteur (H) supérieure à 0,5 mm.

9. Lamelle (10.1, 10.2) selon la revendication 8, **caractérisée en ce que** le domaine d'extrémité à structure (22) présente la structure de rainures (24) ayant une forme rectangulaire et/ou conique et/ou parabolique et/ou ronde, avec une profondeur (T) constante et/ou différente.

10. Lamelle (10.1, 10.2) selon l'une quelconque des revendications précédentes, **caractérisée en ce que** tout au moins l'extrémité de lamelle (23) est formée d'au moins un polymère hautes performances (11).

11. Lamelle (10.1, 10.2) selon l'une quelconque des revendications 1 à 9, **caractérisée en ce que** la lamelle (10.1, 10.2) est formée en une structure/construction homogène à partir d'un polymère hautes performances (11).

12. Lamelle (10.1, 10.2) selon l'une quelconque des revendications précédentes, **caractérisée en ce que** la lamelle (10.1, 10.2) peut être installée dans une caisse de tête (1) ayant une régulation sectionnée de densité de substances.

13. Lamelle (10.1, 10.2) selon l'une quelconque des revendications précédentes, **caractérisée en ce que** la lamelle (10.1, 10.2) peut être installée dans une caisse de tête (1) conçue pour une vitesse de jet (vₛ) supérieure à 1 500 m/minute, de préférence, supérieure à 1 8000 m/minute.

14. Lamelle (10.1, 10.2) selon l'une quelconque des revendications précédentes, **caractérisée en ce que** la lamelle (10.1, 10.2) peut être installée dans une caisse de tête (1) formée en tant que caisse de tête multicouches (1.1) et **en ce que** la lamelle (10.1, 10.2) est formée en tant que lamelle de séparation (16).
